# EUROPÄISCHE PATENTSCHRIFT

(11) **EP 0 306 834 B1**
(45) Veröffentlichungstag und Bekanntmachung des Hinweises auf die Patenterteilung: **21.11.1991**
(21) Anmeldenummer: 88114272.3
(22) Anmeldetag: 01.09.1988
(51) Int. Cl.: E04B 1/68

(54) **Mehrschichtiges Fugenüberbrückungsmaterial, Verfahren zu seiner Herstellung und seine Verwendung**
Multilayer joint covering, manufacturing method and use
Matériau pour joint de dilatation, procédé de fabrication et application

(30) Priorität: 08.09.1987 DE 3730050
(43) Veröffentlichungstag der Anmeldung: 15.03.1989
(73) Patentinhaber: HOECHST AKTIENGESELLSCHAFT, 65926 Frankfurt am Main (DE); Firma Carl Freudenberg, 69469 Weinheim (DE)
(72) Erfinder: Ott, Willy, D-6233 Kelkheim (Taunus) (DE); Schubert, Otto, D-6101 Reichelsheim (DE)

(56) Entgegenhaltungen:
- DE-A- 2 025 697
- DE-A- 2 941 365
- DE-U- 8 621 064
- FR-A- 2 086 438
- FR-A- 2 378 142
- US-A- 3 455 077
- Asplit-Beschichtungssystem für Auffangwannen und -räume aus Stahl- beton - Prüfbescheid - Prüfzeichen, PA - VI - 211.019; Institut für Bautechnik,Berlin

## Beschreibung

Die Anmeldung bezieht sich auf ein mehrschichtiges Fugenüberbrückungsmaterial, ein Verfahren zu seiner Herstellung und seine Verwendung.

In der Bautechnik sind Dehnungsfugen und Anschlußfugen bei vielen Bauausführungen erforderlich. Solche Unterbrechungen in Bauwerken sollen die Längenänderungen der Werkstoffe sowohl bei der Herstellung des Bauwerkes wie auch bei späterem Einfluß von Temperaturschwankungen auffangen. Die Fugen werden entweder durch Aussparungen bei der Herstellung der Fläche erzeugt oder sie entstehen beim Zusammenfügen von Fertigteilen. Ein solches Beispiel ist z.B. die Verlegung von Rohren.

Im allgemeinen werden solche Fugen nach Abschluß der Arbeiten mit Dichtstoffen ausgefüllt, um das Eindringen von unerwünschten Stoffen wie Schmutz, Wasser usw. zu verhindern. Wesentlich ist, daß solche Dichtstoffe die ausgleichenden Bewegungen der Fugen mitmachen. Im allgemeinen sind dies plastisch oder elastisch bleibende Massen wie Bitumen, Silikonkautschuk oder andere. Teilweise finden hier auch einpressbare Schaumstreifen aus verschiedenen Werkstoffen, oft in Kombination mit den oben erwähnten Massen Verwendung. Auch ist bekannt, Dichtungsbänder aus flexiblen Kunststoffen wie Polyisobutylen, Weich-PVC, Hochdruckpolyethylen usw. einzusetzen.

In vielen Fällen haben diese bekannten Systeme Nachteile. Die Dichtungsmassen verlieren im Laufe der Zeit durch Alterungsprozesse ihre Elastizität, sie verlieren die Haftung zu den Fugenflanken oder reißen in sich. Von außen einwirkende Medien können dadurch eindringen und die Verbindung noch weiter zerstören.

Fugenbänder der herkömmlichen Art können z.B. durch Witterungseinflüsse angegriffen und durch depolymerisierende Einflüsse an der Oberfläche mikrorissig werden. Die Folge ist ebenfalls erhöhte Durchlässigkeit oder manchmal spontanes Reißen des Bandes in der Fuge. Oft ist die Dichtheit zur Einbettungsmasse wegen fehlender Haftung nicht gegeben. Außerdem gib es keine befriedigende Lösung bei winklig aufeinanderstoßenden oder sich kreuzenden Fugen.

Bei besonders hohen Anforderungen an Dichtwirkung, Chemikalienbeständigkeit und Witterungsstabilität gibt es bis jetzt keine befriedigende Lösung. Ein solcher Fall liegt z.B. bei der Beschichtung von Auffangwannen und Auffangräumen aus Beton mit Dehnungsfugen vor. Besonders, wo es um die Lagerung chlorierter Kohlenwasserstoffe geht, sind nur wenige Kunststoffe beständig genug, um alle Anforderungen zu erfüllen.

Ein Fugenüberbrückungsband aus Neopren oder Ethylen-propylen-Gummi (EPR) ist bekannt, dessen Randbereich mit Streifenmaterial metallischen oder nicht-metallischen Charakters mit hoher Zugfestigkeit verstärkt ist (US-A-3,455,077). Die Verstärkung zwischen dem zu überbrückenden Material, dem Band und dem Streifenmaterial wird mit einem Klebstoff auf Basis von hochmolekularem Polyisobutylen mit einem niedermolekularen Anteil in Schwerbenzin durchgeführt.

Es ist ferner bekannt, daß mit einem rißüberbrückenden mehrschichtigen System auf Basis verschiedener härtender Kunststoffe hoch chemikalienbeständige Beschichtungen durchgeführt werden können. Dieses Beschichtungssystem ist mit dem Prüfzeichen PA-VI 211.019 vom 12.03.1987 vom Institut für Bautechnik, Berlin, zum Abdichten von Auffangwannen und Auffangräumen aus Stahlbeton für die Lagerung folgender Flüssigkeiten zugelassen worden: Dichlormethan, Trichlormethan, Tetrachlormethan sowie chlorierte Kohlenwasserstoffe mit C > 2, sofern sie nicht nach der Verordnung über brennbare Flüssigkeiten der Gefahrenklasse A I, A II und B zuzuordnen sind. Außerdem ist es für wäßrige Lösungen organischer Säuren bis 10 % Säuregehalt geeignet.

Das System ist wie folgt aufgebaut:
Zum Versiegeln der Betonoberfläche dient ein lösungsmittelfreies 2-Komponentensystem aus einem Epoxidharz und einem Amin-Härter. Auf diese Schicht wird eine gummielastische Polyurethan-Schicht aus einem Polyol und einem Isocyanat-Härter aufgebracht, woran sich der Auftrag der eigentlichen chemikalienbeständigen Oberflächenschicht anschließt. Diese Oberflächenschicht besteht aus einem modifizierten Phenol-Formaldehydharz mit saurem Härter, die zusammen mit einer Glasfasereinlage als Laminatschicht aufgebracht werden kann.

Auch bei diesen Beschichtungssystemen konnte bisher das Problem der Dehnungsfugenüberbrückung nicht befriedigend gelöst werden. Zwar wurde im Rahmen des Prüfzeichens eine mit Spreizdübel im Beton verankerte aufgeschraubte Fluorelastomerfolie zugelassen, die aufwendig und teuer ist, doch war es wünschenswert, beispielsweise für die Sanierung alter Auffangwannen mit Dehnungsfugen eine universell anwendbare Möglichkeit zu finden. Besonders auch im Hinblick auf winklig aufeinanderstoßende oder sich kreuzende Fugen war eine Lösung zu suchen.

Die vorliegende Erfindung hat die Aufgabe, eine flüssigkeitsdichte, chemikalienresistente, flexible Dehnungsfugenüberbrückung in Kombination mit einer geeigneten Anschlußmasse zu schaffen, die die genannten Nachteile nicht besitzt.

Gegenstand der Erfindung ist ein mehrschichtiges Fugenüberbrückungsmaterial bestehend aus
a) gegebenenfalls einer Versiegelungsschicht,
b) gegebenenfalls einer gummielastischen Schicht
c) zwei Schichten aus Duroplastharzen
d) einer Schicht aus thermoplastischen oder elastomeren Kunststoffen und gegebenenfalls e) einer mit Duroplastharz getränkten Abdeckschicht,
wobei die Reihenfolge der Schichten von den Oberflächen der zu überbrückenden Bauteile ausgeht und Schicht d) fest und dicht zwischen die beiden Duroplastharzschichten c) eingelagert ist mit der Maßgabe, daß nur die Ränder der Schicht d) mit dem mehrschichtigen Material der Schichten a) bis c) in Kontakt kommen und allein das Mittelteil der schicht d) sich über dem zu überbrückenden Übergang befindet.

Ein weiterer Gegenstand ist ein Verfahren zu seiner Herstellung, bei dem zunächst auf die Ränder eines Übergangs (Fuge) nacheinander
a) gegebenenfalls eine Versiegelungsschicht,
b) gegebenenfalls eine gummielastische Schicht,
c₁) eine Duroplastharzschicht aufgebracht wird, anschließend
d) eine den Übergang und den Schichtaufbau a) bis c₁) überdeckende Schicht aus einem thermoplastischen oder elastomeren Kunststoff gelegt wird, die ihrerseits an den Rändern mit
c₂) einer zweiten Duroplastharzschicht und gegebenenfalls
e) einer ebenso getränkten Abdeckschicht beschichtet wird, wodurch die Schicht d) fest und dicht zwischen die beiden Schichten c) eingelagert wird.

Wenn auch im nachfolgenden vielmals von Fluorkunststoffen die Rede ist, bedeutet das nicht, daß für weniger aggressive Chemikalieneinwirkung bzw. potentielle Einwirkung, wie sie beim Lagern und Umschlagen von Chemikalien vorliegt, kein anderer Kunststoff verwendet werden kann. Die Buchstabenfolge a) bis e) ergibt sich aus der Reihenfolge der Beschichtungsschritte.

Das der Erfindung zugrunde liegende System gliedert sich in drei Teile:
1. Vorgefertigte und vorbereitete Kunststoff-Teile und Bänder (Kompensatoren),
2. Verbund der Teile untereinander,
3. Verbund der Kompensatoren mit der Anschluß-Beschichtungsmasse.

**1)** Für das Dehnungsfugenband werden im allgemeinen Folien von 0,2 bis 5,0, vorzugsweise 0,7 bis 1,5 insbesondere von ca. 1 mm Stärke und ca. 240 mm Breite verwendet. Die Breite der Bänder kann jedoch je nach Einsatzzweck und -art variieren z.B. sind Breiten von 100 bis 500 mm geeignet. Bei flexiblem Material kann eventuell die Vorformung einer Mittelschleife unterbleiben. Die Schleife wird dann während der Einbettung manuell erzeugt. Bei steiferen Folien wird durch übliche Fertigungsmethoden für thermoplastische Kunststoffe bzw. Elastomere eine durchlaufende Sicke von beispielsweise 20 mm Breite und 20 mm Tiefe mit abgeschrägten Seitenflächen bei der Herstellung des Bandes erzeugt.

Für winklig aufeinanderstoßende oder sich kreuzende Fugen werden vorgefertigte Formstücke benötigt, die im allgemeinen die gleichen Dimensionen hinsichtlich Stärke und Breite wie die für das Fugenband eingesetzten Folien aufweisen. Das können T-förmige sowie kreuzförmige Teile bzw. Übergänge von Boden- zur Wandfuge, d. h. winkelförmige, sein. Die Herstellung erfolgt mit entsprechenden Werkzeugen, z.B. mittels Tiefziehen; Spritzgießen ist ebenso möglich. Teile aus Elastomeren können nach den üblichen Methoden der Kautschukverarbeitung gefertigt werden. Die freien Enden in Längsrichtung werden zur weiteren Überbrückung der Fugen mit Fugenband verbunden.

Die Einzelteile sollen zumindest in solcher Größe hergestellt werden, daß die freistehenden Enden eine einwandfreie Verbindung mit den Fugenbändern gewährleisten.

Alle Kunststoff-Teile und -Bänder haben im allgemeinen Aussparungen z.B. eine Randlochung von mindestens 10 mm Durchmesser, damit eine gute Verankerung in der Anschlußmasse gewährleistet ist.

Als Material für die Herstellung der Fugenbänder und der vorgefertigten Einzelteile werden im allgemeinen thermoplastische Kunststoffe und Elastomere eingesetzt. Beispiele hierfür sind Polyethylen, Polypropylen, Polystyrol, Polyester, Polyamide, Poly(meth)acrylate, Polyvinylidenfluorid, Polyvinylchlorid, Polytetrafluorethylen, Fluorcopolymerisate, Elastomere wie beispielsweise natürliche oder synthetische Kautschuktypen oder Fluorelastomere. Aber auch gewebtes oder non-woven-Material aus diesen Stoffen kann in Form von Laminaten eingesetzt werden, wobei als Einlage in letzterem auch Metallgewebe dienen kann. In vielen Fällen ist es Voraussetzung bei der Verwendung derartiger Stoffe, daß diese, ebenso wie die zur Laminierung verwendeten Harze, eine genügende Chemikalien- und Wetterbeständigkeit aufweisen.

Die härtbaren Kunststoffe, die als Anschluß(beschichtungs)masse eingesetzt werden, können im allgemeinen mit den für die Härtung bei Raumtemperatur bekannten Härtersubstanzen ausgehärtet werden, z.B. Polyaminen, anorganische und organische Säuren, Polyisocyanate und organische Peroxidverbindungen. die meisten der verwendbaren Kunststoffe ergeben keine haftfeste und dichte Verbindung zur Anschlußmasse, die z.B. aus Duroplasten wie Phenoplasten, Aminoplasten, Polyurethanen, Epoxid- und ungesättige Polyesterharzen aber auch aus den bereits vorstehend genannten thermoplastischen oder elastischen Kunststoffen bestehen kann. Eine spezielle Vorbehandlung, d.h. eine Anätzung der Kunststoff-Teile und -Bänder ist deshalb erforderlich. Bei den Fluorthermoplasten oder Fluorelastomeren zum Beispiel ist es vorteilhaft, diese Vorbehandlung im allgemeinen entweder mit einer Lösung aus metallischem Natrium in Tetrahydrofuran und Naphthalin oder in flüssigem Ammoniak, in dem metallisches Natrium gelöst ist, durchzuführen. Nach gründlichem Waschen und Trocknen werden die behandelten Teile durch Verpackung vor Berührung geschützt.

**2)** Die vorgefertigten Fugenteile werden im allgemeinen je nach den örtlichen Gegebenheiten mit verschieden langen Bändern verbunden. Das kann z.B> mittels Schweißen, Kleben bzw. bei Elastomeren mittels Vulkanisieren erfolgen.

Das Schweißen solcher Bänder mit Profil ist meist problematisch. Hier wurde gefunden, daß das Verschweißen mittels flächiger elektrisch leitender Bänder (Metallgewebe), wie in der EP-A-0 0290 016 welche nicht veröffentlicht ist und damit lediglich einen stand der Technik gemäß Art. 54(3) darstellt (veröffentlichung 9.11.1988) beschrieben und auf die hiermit Bezug genommen wird, sehr gut gelingt.

Soll der Verbund mittels Kleben hergestellt werden, so kann dieses vielfach mit demselben Reaktivharz durchgeführt werden, das zur Anschlußbeschichtung eingesetzt wird. Hierbei ist der Einbau eines dünnen Glasfaservlieses wegen der besseren Flexibilität der Klebestelle ratsam.

Während des Verbindevorganges ist es günstig, die Teile unter Druck zu fixieren.

**3)** Die vorgefertigen, vorbereiteten und verbundenen Kunststoff-Teile und -Bahnen werden nun in die Anschlußbeschichtungsmasse eingebettet, die aus den vorstehend genannten Stoffen besteht.

Das bereits erwähnte System aus Epoxidharz, Polyurethan und Phenolharz kann auch vorteilhaft erfindungsgemäß mit den Kunststoffteilen und -Bändern eingesetzt werden. Als Epoxidkomponente dient beispielsweise ein unmodifiziertes flüssiges Epoxidharz mit einem Epoxidäquivalent von 175-185. Als Härter können Polyamine z.B. 4,4′-Diaminodiphenylmethan, Bis-cyclohexylaminomethan, 3,3′-Dimethyl-4,4′-diaminodiphenylmethan eingesetzt werden, wobei das Mischungsverhältnis 1-3:1, vorzugsweise 2:1 Gewichtsteile beträgt.

Die gummielastische Schicht besteht aus hydroxylgruppentragenden Verbindungen, z.B. einem Polyol wie "Poly BD" der Fa. Sartomer, Westchester, P.A., USA und einem Polyisocyanathärter beispielsweise Toluylen-2,4-, Toluylen-2,6-, Cyclohexylen-1,4-, Isophoron- oder Diphenylmethan-diisocyanat sowie den Xylylendiisocyanaten. Die beiden Komponenten werden im allgemeinen im Mischungsverhältnis von 1-5:1, vorzugsweise 2-4:1 Gewichtsteilen verwendet. Als modifizierte Phenol-Formaldehyd-harze können beispielsweise Phenolresole eingesetzt werden. Ein solches mittlerer Viskosität und einem Molverhältnis von Phenol:Formaldehyd von 1:1,75 wird bevorzugt. Organische Sulfonsäuren wie Benzolsulfonsäure, p-Toluolsulfonsäure u.a. können als Härter für die Phenol-Formaldehyd-harze in üblichen Mengen verwendet werden. In der nachfolgenden Beschreibung werden die mitverwendeten Härter bei den einzusetzenden Harzen im allgemeinen nicht mehr erwähnt.

Im allgemeinen wird der erfindungsgemäße Aufbau der Überbrückung wie folgt vorgenommen, wobei zu verstehen ist, daß die Harzkomponenten und die Verstärkungseinlage, d.h. die Anschlußschicht nur auf die Ränder der zu überbrückenden Substrate aufgetragen werden und die Kompensatoren die eigentliche Überbrückung der Fugen bewirken: Das Epoxidharz ist die zuerst aufzutragende Versiegelungsschicht. Darauf folgt die rißüberbrückende gummielastische Schicht aus Polyurethan. Beide haben funktionell nur absperrende und rißüberbrückende Eigenschaften und sind nicht immer erforderlich. Hierauf schließt sich eine mit Phenolharz getränkte Mattenlage beispielsweise aus Glasfaservlies an, worauf die Kunststoff-Kompensatoren randseitig aufgelegt werden und mit einer zweiten getränkten Mattenlage und gegebenenfalls einem Abdeckvlies so überdeckt, daß 60 - 80 mm Kompensatorrand einlaminiert sind. Die Randlochung in den Matten gewährleistet, daß die etwas starren Mattenlagen sich von oben und unten im Bereich der Lochungen so annähern können, daß eine zusätzliche Verankerung durch das gehärtete Harz stattfindet.

Das gesamte System bietet nach der Aushärtung folgende Vorteile:
- Die Bewegungen an der Dehnungsfuge bzw. an der Anschlußfuge werden von dem flexiblen Material aufgenommen
- Der Verbund zwischen den Kompensatoren und der Anschlußschicht ist flüssigketisdicht - auch gegen Lösemittel
- bei Verwendung geeigneter Materialien zeigen diese ausgezeichnete Beständigkeit gegen aggressive Flüssigkeiten und Gase.

Natürlich beschränkt sich die Einbettung nicht auf Laminatsysteme. Die Kompensatoren können auch in chemikalienfeste Ausmauerungen beispielsweise in Produktionskessel, Laboratoriumsbauten usw. eingebaut werden.

Als Einsatzgebiete kommen somit in Frage: Beschichtung von Auffangwannen mit Dehnungsfugenüberbrückung, Überbrücken von Übergängen bei verlegten Rohren, Erzeugen von Dichten Übergängen bei Ausmauerungen (z.B. Waschtürmen, Schornsteinen) zu Anschlußstutzen, hochwertige Fassadenabdichtungen usw.. Dabei ist es gleichgültig, welche Materialien überbrückt werden sollen, z.B. Beton, Stein, Metall, Kunststoff u. a.; wesentlich ist, daß die Seitenteile der thermoplastischen oder eleastomeren Schicht fest und dicht in dem sie umgebenden Duroplastharz eingelagert sind.

Für die nachstehend beschriebenen Beispiele wurde als Anschlußbeschichtungsmasse ein Beschichtungssystem aus einem flüssigen Epoxidharz (EA 175-185) und 4,4′-Diaminodiphenylmethan, Mischungsverhältnis 2:1 / "Poly BD" und Diphenylmethandiisocyanat, Mischungsverhältnis 4:1 / einem mittelviskosen Phenoresol mit einem Molverhältnis von Phenol:Formaldehyd von 1;1,75, das eine organische Sulfonsäure als Härter enthielt, eingesetzt.

Das Epoxidharz wurde in einer Stärke von ca. 0.5 mm auf das Substrat aufgebracht (a). Nach ca. 24 Stunden folgte (b), das Aufbringen des Polyols (ca. 2 mm) und nach weiteren 24 Stunden (c) des Phenolharzes und der Kompensatoren im folgender Reihenfolge: 1) mit Phenolharz getränkte Glasfasermatte (Flächengewicht 450 g/m²), 2) Kompensatoren, 3) wie 1), 4) Abdeckvlies aus Glasfaser (Flächengewicht 30 g/m²), ebenfalls mit Phenolharz getränkt (Gesamtschichtdicke (c) ca. 3 mm).

Als Kompensatorenmaterial diente ein thermoplastisch verarbeitbarer terpolymerer Fluorkunststoff in Folienform aus Tetrafluorethylen und teilfluorierten Cokomponenten, das vorher gelocht und angeätzt worden war. Die Ätzung erfolgte mit flüssigem Ammoniak, in dem metallisches Natrium aufgelöst war.

Die Prüfung auf die Beständigkeit der Überbrückungssysteme erfolgte in Anlehnung an die "Bau- und Prüfgrundsätze für Beschichtungen für Beton-, Putz- und Estrichflächen von Auffangwannen und Auffangräumen für Wassergefährdende Flüssigkeiten" vom Institut für Bautechnik, Berlin.

### Beispiele

**1)** Eine Stahlbetonplatte (1) mit den Abmessungen 230 x 200 x 40 mm wurde auf einer Seite dergestalt mit Epoxidharz (2) und Polyol (3) beschichtet, daß im Zentrum eine kreisförmige Stelle (ca. 30 mm Durchmesser) Beton (4) frei blieb. In die nachfolgend aufzubringenden Textilglasmatten wurde vorher ein Loch gleicher Größe gestanzt. Nach dem Aufbringen der ersten, der unteren Mattenlage (5), getränkt mit Phenolharz wurde eine vorbereitete Folie aus Fluorkunststoff (6) aufgelegt. Diese Folie hatte eine Größe von 150 x 150 x 1 mm. Auf einem Kreisbogen mit r = 45 mm waren 12 Löcher gleichmäßig verteilt eingestanzt. Der Durchmesser der Löcher betrug 10 mm. Die Folie wurde vorher angeätzt. Darauf kam die zweite, die obere mit Phenolharz getränkte Textilglasmatte (7).
Nach einer Lagerungszeit von 28 Tagen bei Raumtemperatur wurde die Probe in einer Biegeprüfmaschine so belastet, daß quer durch die ganze Platte ein Riß (8) von 0,2 mm Breite entstand. Nach dem Entlasten soll die bleibende Rißbreite mindestens 0,05 mm betragen. Dann wurde ein Zylinder mit 100 mm Innendurchmesser (9) auf die zu prüfende Stelle gesetzt. Der Zylinder wurde mit ca. 500 ml gefärbtem Dichlormethan (10) gefüllt und unter Druck (1 bar) gesetzt. Nach 42 Tagen bei 1 bar wurde die Prüfanordnung auseinandergenommen und auf Dichtheit geprüft.

Das Laminat, die Verbindung zur Folie und die Folie hatten kein Prüfmedium durchgelassen.

**2)** Die Versuchsanordnung war wie unter Beispiel 1 beschrieben. In der eingebetteten Folie war vorher mittels Tiefziehen ein Näpfchen erzeugt worden. Durchmeser 20 mm, Tiefe 20 mm, mit abgerundetem Boden. Dementsprechend war in der verwendeten Betonunterlage eine Vertiefung eingearbeitet worden. Lagerflüssigkeit war auch hier Dichlormethan.

Das Laminat, die Verbindung zur Folie, die Folie und die Folie im thermisch wie mechanisch beanspruchten tiefgezogenen Bereich des Näpfchens waren gegen das Prüfmedium dicht.

**3)** Zwei angeätzte Folienstücke aus Fluorkunststoff wurden ca. 50 mm überlappt, mit Phenolharz verklebt und zur Verstärkung mit einem 50 mm breiten Abdeckvlies versehen. Nach 14 Tagen Härtungszeit wurde diese Folie, wie unter Beispiel 1 beschrieben, geprüft. Prüfmedium war Dichlormethan. Die Klebestelle zeigte kein Durchdringen von Prüfmedium.

**4)** An einer angeätzten Fluorkunststoff-Folie wurde die Verklebbarkeit über einen längeren Lagerungszeitraum geprüft. Für die Versuche wurden zwei Ätzverfahren herangezogen: die Methode mit flüssigem Ammoniak und metallischem Natrium, zum anderen eine Lösung von metallischem Natrium in Tetrahydrofuran und Naphthalin. Nach dem Ätzen wurde gründlich mit Wasser und im letzten Fall auch mit Aceton gewaschen und getrocknet.

Auf die so vorbehandelten Oberfläche wurde ein kleines Segment sofort mit Phenolharz-Laminat beschichtet. Dann wurden die Teile bei Raumtemperatur und Lichteinfluß gelagert. Nach 4 Tagen / 1 Woche / 2 Wochen / 1 Monat / 2 Monaten / 3 Monaten wurde erneut ein Teilstück beschichtet.

Schälversuche zeigten keine Haftungsabnahme.

## Patentansprüche

1. Mehrschichtiges Fugenüberbrückungsmaterial bestehend aus
a) gegebenenfalls einer Versiegelungsschicht (2),
b) gegebenenfalls einer gummielastischen Schicht (3),
c) zwei Schichten aus Duroplastharzen (5 und 7),
d) einer Schicht aus thermoplastischen oder elastomeren Kunststoffen (6) und gegebenenfalls e) einer mit Duroplastharz getränkten Abdeckschicht, wobei die Reihenfolge der Schichten von den Oberflächen der zu überbrückenden Bauteile ausgeht und wobei die Schicht d) fest und dicht zwischen die beiden Duroplastharzschichten c) eingelagert ist mit der Maßgabe, daß nur die Ränder der Schicht d) mit dem mehrschichtigen Material der Schichten a) bis c) in Kontakt kommen und allein das Mittelteil der Schicht d) sich über dem zu überbrückenden Übergang (4 bzw.8) befindet.

2. Verfahren zur Herstellung eines mehrschichtigen Fugenüberbrückungsmaterials, dadurch gekennzeichnet, daß zunächst auf die Ränder eines Übergangs (Fuge) (8) nacheinander
a) gegebenenfalls eine Versiegelungsschicht (2),
b) gegebenenfalls eine gummielastische Schicht (3),
c₁) eine Duroplastharzschicht (5) aufgebracht wird, anschließend
d) eine den Übergang und den Schichtaufbau a) bis c₁) überdeckende Schicht (6) aus einem thermoplastischen oder elastomeren Kunststoff gelegt wird, die ihrerseits an den Rändern mit
c₂) einer zweiten Duroplastharzschicht (7) und gegebenenfalls
e) einer ebenso getränkten Abdeckschicht beschichtet wird, wodurch die Schicht d) fest und dicht zwischen die beiden Schichten c) eingelagert wird.

3. Fugenüberbrückungsmaterial nach Anspruch 1 oder Verfahren zu dessen Herstellung nach Anspruch 2, dadurch gekennzeichnet, daß die Schicht d) vorgefertigte Teile in Form von Bändern oder Formstücken darstellt.

4. Fugenüberbrückungsmaterial oder Verfahren zu dessen Herstellung nach einem oder mehreren der Ansprüche 1 bis 3, dadurch gekennzeichnet, daß Polyethylen, Polypropylen, Polyester, Polytetrafluorethylen, Fluorcopolymerisate, natürliche und synthetische Kautschuke oder Fluorelastomere als Schicht d) eingesetzt werden.

5. Fugenüberbrückungsmaterial oder Verfahren zu dessen Herstellung nach einem oder mehreren der Ansprüche 1 bis 4, dadurch gekennzeichnet, daß die Ränder der Schicht d) mit Aussparungen, vorzugsweise einer Randlochung versehen sind.

6. Fugenüberbrückungsmaterial oder Verfahren zu dessen Herstellung nach einem oder mehreren der Ansprüche 1 bis 5, dadurch gekennzeichnet, daß die Schicht c) aus einem Duroplastharz besteht aus der Gruppe der Phenoplaste, Aminoplaste, Polyurethane und ungesättigten Polyesterharze.

7. Fugenüberbrückungsmaterial oder Verfahren zu dessen Herstellung nach Anspruch 7, dadurch gekennzeichnet, daß das Duroplastharz ein Phenol-Formaldehyd-harz ist.

8. Fugenüberbrückungsmaterial oder Verfahren zu dessen Herstellung nach einem oder mehreren der Ansprüche 1 bis 7, dadurch gekennzeichnet, daß die Bänder und Formstücke der Schicht d) mit einer Mittelsicke versehen sind.

9. Fugenüberbrückungsmaterial oder Verfahren zu dessen Herstellung nach einem oder mehreren der Ansprüche 1 bis 8, dadurch gekennzeichnet, daß die Bänder und Formteile der Schicht d) angeätzt sind.

10. Fugenüberbrückungsmaterial oder Verfahren zu dessen Herstellung nach einem oder mehreren der Ansprüche 1 bis 9, dadurch gekennzeichnet, daß die Versiegelungsschicht a) aus einem mit einem Polyaminhärter gehärteten flüssigen Epoxidharz besteht.

11. Fugenüberbrückungsmaterial oder Vefahren zu dessen Herstellung nach einem oder mehreren der Ansprüche 1 bis 10, dadurch gekennzeichnet, daß die gummielastische Schicht b) aus einem Polyurethan aus einem Polyol und einem Polyisocyanat besteht.

12. Verwendung des Materials nach Anspruch 1 zur Herstelung von permanenten, rißfesten, flüssigkeitsdichten Abdichtungen.

13. Verwendung nach Anspruch 12 als Überbrückungen von Dehnungsfugen, Übergängen bei verlegten Rohren, Ausmauerungen.

## Claims

1. A multilayer joint covering, comprising
a) if appropriate a sealing layer (2),
b) if appropriate a rubber-elastic layer (3),
c) two layers of thermosetting resins (5 and 7),
d) a layer of thermoplastic or elastomeric plastics (6) and, if appropriate, e) a covering layer impregnated with thermosetting resin, the order of the layers starting from the surfaces of the components which are to be covered, and the layer d) being inserted firmly and tightly between the two thermosetting resin layers c), with the proviso that only the edges of the layer d) come into contact with the multilayer material of the layers a) to c) and solely the central part of the layer d) is located above the transition (4 or 8) which is to be covered.

2. A method of making a multilayer joint covering, which comprises first applying to the edges of a transition (joint) (8) successively
a) if appropriate a sealing layer (2),
b) if appropriate a rubber-elastic layer (3), and
c₁) a thermosetting resin layer (5), then
d) laying a layer (6) which covers the transition and the layer assembly a) to c₁) and is composed of a thermoplastic or elastomeric plastic and which in turn is coated on the edges with
c₂) a second thermosetting resin layer (7), and, if appropriate,
e) a covering layer impregnated in the same way, whereby the layer d) is inserted firmly and tightly between the two layers c).

3. The joint covering as claimed in claim 1 or the method of making it as claimed in claim 2, wherein the layer d) represents prefabricated parts in the form of strips or moldings.

4. The joint covering or method of making it as claimed in one or more of claims 1 to 3, wherein a polyethylene, polypropylene, polyester, polytetrafluoroethylene, fluorinated copolymers, natural and synthetic rubbers or fluorinated elastomers are used as the layer d).

5. The joint covering or method of making it as claimed in one or more of claims 1 to 4, wherein the edges of the layer d) are provided with recesses, preferably an edge perforation.

6. The joint covering or method of making it as claimed in one or more of claims 1 to 5, wherein the layer c) is composed of a thermosetting resin selected from the group comprising phenoplasts, aminoplasts, polyurethanes and unsaturated polyester resins.

7. The joint covering or method of making it as claimed in claim 6, wherein the thermosetting resin is a phenol/formaldehyde resin.

8. The joint covering or method of making it as claimed in one or more of claims 1 to 7, wherein the strips and moldings of the layer d) are provided with a bead in the center.

9. The joint covering or method of making it as claimed in one or more of claims 1 to 8, wherein the strips and moldings of the layer d) are slightly etched.

10. The joint covering or method of making it as claimed in one or more of claims 1 to 9, wherein the sealing layer a) is composed of a liquid epoxide resin hardened with a polyamine hardener.

11. The joint covering or method of making it as claimed in one or more of claims 1 to 10, wherein the rubber-elastic layer b) is composed of a polyurethane obtained from a polyol and a polyisocyanate.

12. The use of the covering as claimed in claim 1 for producing permanent, crack-resistant, liquid-tight seals.

13. The use as claimed in claim 12 as coverings of expansion joints, transitions in laid pipes or brickwork.

## Revendications

1. Matériau de pontage de joint, multicouche, ayant la constitution suivante :
a) éventuellement une couche de scellement (2),
b) éventuellement une couche élastique de type caoutchouc (3),
c) deux couches en des résines thermoplastiques (5 et 7),
d) une couche en des plastiques thermoplastiques ou élastomères (6), et éventuellement
e) une couche de recouvrement imprégnée d'une résine thermoplastique, l'ordre des couches partant de la surface des composants à ponter, la couche d) étant insérée d'une manière ferme et étanche entre les deux couches de résine thermoplastique c), à la condition que seuls les bords de la couche d) entrent en contact avec le matériau multicouches des couches a) à c), et que seule la partie centrale de la couche d) se trouve au-dessus de la transition à ponter (4 et 8).

2. Procédé de préparation d'un matériau multicouche de pontage des joints, caractérisé en ce qu'on applique d'abord successivement, sur les bords d'une transition (joint) (8)
a) éventuellement une couche de scellement (2),
b) éventuellement une couche élastique du type caoutchouc (3),
c₁) une couche en une résine thermoplastique (5), puis
d) on pose une couche (6), qui recouvre la transition et l'ensemble de couches a) à c₁), constituée d'un plastique thermoplastique ou élastomère, couche qui, pour sa part, est sur ses bords revêtue
c₂) d'une deuxième couche en une résine thermoplastique (7), et éventuellement
e) d'une couche de couverture elle aussi imprégnée, la couche d) étant insérée d'une manière ferme et étanche entre les deux couches c).

3. Matériau de pontage des joints selon la revendication 1 ou procédé pour sa préparation, selon la revendication 2, caractérisés en ce que la couche d) représente des pièces préfabriquées sous forme de bandes ou de pièces moulées.

4. Matériau de pontage des joints ou procédé pour sa préparation, selon l'une ou plusieurs des revendications 1 à 3, caractérisés en ce qu'on utilise comme couche d) du polyéthylène, du polypropylène, un polyester, du polytétrafluoréthylène, un copolymère fluoré, un caoutchouc naturel ou synthétique ou un élastomère fluoré.

5. Matériau de pontage des joints ou procédé pour sa préparation selon l'une ou plusieurs des revendications 1 à 4, caractérisés en ce que les bords de la couche d) sont pourvus d'évidements, de préférence d'une perforation marginale.

6. Matériau de pontage des joints ou procédé pour sa préparation selon l'une ou plusieurs des revendications 1 à 5, caractérisés en ce que la couche c) est constituée d'une résine thermoplastique du groupe des phénoplastes, des aminoplastes, des polyuréthannes et des résines de polyester insaturées.

7. Matériau de pontage des joints ou procédé pour sa préparation selon la revendication 6, caractérisés en ce que la résine thermoplastique est une résine de phénolformaldéhyde.

8. Matériau de pontage des joints ou procédé pour sa préparation selon l'une ou plusieurs des revendications 1 à 7, caractérisés en ce que les bandes et les pièces moulées de la couche d) sont pourvues d'une moulure centrale.

9. Matériau de pontage des joints ou procédé pour sa préparation selon l'une ou plusieurs des revendications 1 à 8, caractérisés en ce que les bandes et pièces moulées de la couche d) sont attaquées.

10. Matériau de pontage des joints ou procédé pour sa préparation selon l'une ou plusieurs des revendications 1 à 9, caractérisés en ce que la couche de scellement a) est constituée d'une résine époxyde liquide durcie à l'aide d'un durcisseur du type polyamine.

11. Matériau de pontage des joints ou procédé pour sa préparation selon l'une ou plusieurs des revendications 1 à 10, caractérisés en ce que la couche élastique de type caoutchouc b) est constituée d'un polyuréthanne, lui-même constitué d'un polyol et d'un polyisocyanate.

12. Utilisation du matériau selon la revendication 1 pour réaliser des étanchéités permanentes, résistant à la fissuration et étanches aux liquides.

13. Utilisation selon la revendication 12, sous forme de pontages de joints de dilatation, de transitions dans le cas des tuyauteries posées et de remplissages de maçonnerie.
